# EUROPÄISCHE PATENTSCHRIFT

(11) **EP 0 695 236 B1**
(45) Veröffentlichungstag und Bekanntmachung des Hinweises auf die Patenterteilung: **02.07.1997**
(21) Anmeldenummer: 94914390.3
(22) Anmeldetag: 16.04.1994
(51) Int. Cl.: B41M 5/124

(54) **DRUCKEMPFINDLICHES DURCHSCHREIBEPAPIER MIT VERBESSERTER ÖLSPERRE**
PRESSURE-SENSITIVE SELF-COPYING PAPER WITH IMPROVED OIL BARRIER
PAPIER AUTOCOPIANT SENSIBLE A LA PRESSION A BARRIERE DE RETENUE D'HUILE AMELIOREE

(30) Priorität: 21.04.1993 DE 4312854
(43) Veröffentlichungstag der Anmeldung: 07.02.1996
(73) Patentinhaber: Stora Publication Paper Aktiengesellschaft, 40545 Düsseldorf (DE)
(72) Erfinder: HILTERHAUS, Bodo, D-41065 Mönchengladbach (DE); BAUMGARTEN, Dieter, D-33719 Bielefeld (DE); GABEL, Günter, D-41747 Viersen (DE); FRIESEN, Wolfram, D-41334 Nettetal (DE)
(86) Internationale Anmeldenummer: EP9401186
(87) Internationale Veröffentlichungsnummer: WO9423952

(56) Entgegenhaltungen:
- EP-A- 0 449 537
- DE-A- 4 015 252
- FR-A- 2 005 271
- FR-A- 2 010 349
- GB-A- 2 022 646
- GB-A- 2 173 225
- US-A- 4 111 461

## Beschreibung

Die Erfindung betrifft ein druckempfindliches Aufzeichnungspapier nach dem Oberbegriff der Ansprüche 1 und 4.

Druckempfindliche Aufzeichnungspapiere nach dem chemischen Reaktionsprinzip bestehen aus einem Trägerpapier und darauf aufgebrachten Reaktionsschichten und werden nach der gängigen Nomenklatur als CB-, CFB- und CF-Papiere bezeichnet. Dabei bedeutet CB ein Aufzeichnungsblatt mit auf der Rückseite angeordneten Mikrokapseln, CFB ein Aufzeichnungsblatt mit auf der Oberseite angeordneter Farbentwicklerschicht und auf der Rückseite eine Mikrokapselschicht, CF ein Aufzeichnungsblatt mit auf der Oberseite angeordneter Farbentwicklerschicht. Das Reaktionsprinzip besteht darin, daß durch den auf das Papier aufgebrachten Schreibdruck auf der Rückseite angeordnete Mikrokapseln zerbrechen und ihren Inhalt, in sogenanntem Kernöl gelöste Leukofarbstoffe, auf eine darunterliegende Empfängerschicht des nachfolgenden Aufzeichnungsblattes übertragen, wobei die Empfängerschicht aufgrund ihrer chemischen Zusammensetzung den Leukofarbstoff zu einer sichtbaren Farbe entwickelt, so daß die Schreibspur für das menschliche Auge lesbar wird. Derartige Papiere sind ausreichend bekannt, so daß sie nicht weiter beschrieben werden müssen.

Für den bestimmungsgemäßen Gebrauch werden derartige Aufzeichnungsblätter zu sog. Durchschreibesätzen zusammengestellt, die im einfachsten Fall aus einem CB- und einem CF-Blatt bestehen zwecks Erzeugung eines Originals und einer Durchschrift oder Kopie. Sollten jedoch mehrere Durchschriften erzeugt werden, ist die Anordnung der einzelnen Blattypen nach folgender Anordnung erforderlich: CB-CFB ... CFB-CF.

Formularsätze aus druckempfindlichen Aufzeichnungspapieren müssen bedruckt werden, wobei es sich nicht immer vermeiden läßt, daß bei dem Druckvorgang einzelne Kapseln zerstört werden und ihren Inhalt an das Trägerpapier abgeben. Ist dessen Widerstand gegen eine Kernölpenetration zu gering, erfolgt eine Reaktion der in dem Kernöl enthaltenen Leukofarbstoffe mit dem auf der Oberseite des Trägerblattes befindlichen Farbentwickler, so daß das druckempfindliche Aufzeichnungspapier bzw. der daraus gefertigte Formularsatz bereits vor seiner eigentlichen Verwendung eine qualitätsmindernde Verfärbung aufweist.

Es hat sich in der Vergangenheit insbesondere gezeigt, daß gelbe und rote Farbvorläufer bei vorzeitiger Kapselzerstörung zur Migration durch das Trägerpapier tendieren. Dies führte dazu, daß aktenmäßig aufbewahrte Durchschriften wichtiger Dokumente mit der Zeit stark gelb oder rot verfärbten, so daß ihr Urkundencharakter letztendlich gefährdet ist.

Von der Anmelderin bereits vor mehreren Jahren durchgeführte Versuche bezüglich der Verbesserung der Masseleimung des Trägerpapiers ergaben, daß diese unerwünschte Farbstoffwanderung nur durch eine klassische saure Harzleimung vermeidbar ist.

Die Nachteile der sauren Harzleimung hinsichtlich der Beständigkeit derartiger Papiere sind inzwischen ausreichend bekannt: Infolge von Hydrolysereaktionen des eingesetzten Aluminiumsulfats tritt langfristig eine Zerstörung durch Säurefraß ein mit der Folge der Zerstörung des Dokumentes.

Ein weiterer Nachteil der sauren Harzleimung besteht in der Nichtverträglichkeit des Einsatzes von Calciumkarbonatpigmenten als Füllstoff in dem Rohpapier oder als Streckpigment in der Farbentwicklerschicht. Der Einsatz dieses Pigmentes ist aber wegen seines hohen Weißgehaltes und seiner Preiswürdigkeit eine zwingende Voraussetzung für eine wirtschaftliche Herstellung von druckempfindlichen Aufzeichnungspapieren, wie der Fachmann auf dem Gebiet der gestrichenen und spezialbeschichteten Papiere inzwischen weiß.

Obwohl die Herstellung von neutral geleimten Druck- und Schreibpapieren auch für den Einsatz von Tabellier- und Büropapieren unter Verwendung von Calciumkarbonat als Füllstoff und sog. AKD-Leimen (Alkyl-Keten-Dimer-Verbindungen) zur Erreichung einer ausreichenden Tintenbeschreibbarkeit für den Papiertechniker inzwischen Stand der Technik ist, konnte sich dieses Leimungsverfahren bei der Herstellung druckempfindlicher Aufzeichnungspapiere wegen mangelnder Sperrwirkung gegen die die Migration von in Kernöl gelösten Leukofarbstoffen überhaupt nicht durchsetzen. Dies war umso überraschender, als alle gängigen Prüfmethoden für den Leimungsgrad der Trägerpapiere keine Abweichung in den Ergebnissen von denen sauer geleimter Trägerpapiere zeigte.

In der auf die Anmelderin zurückgehenden Patentanmeldung P 36 33 116 wird ein druckempfindliches Aufzeichnungspapier vorgeschlagen, dessen Mikrokapsel ein vegetatives Öl wie z.B. Sonnenblumenöl, Rapsöl, Sojaöl, Kokosöl o.ä. als umweltfreundliches Kernöl als Lösungsmittel für den Farbvorläufer bzw. bekannte Leukofarbstoffe enthält.

Bei der praktischen Erprobung derartiger Aufzeichnungspapiere mußte jedoch festgestellt werden, daß diese Kernlösungsmittel bei der bestimmungsgemäßen Verwendung nachteilige Auswirkungen hatten. Aufgrund ihrer Zusammensetzung führten sie zu einem sog. Fettfleckeffekt, d. h. sie führten zu einer unerwünschten Opazifierung und einer nachträglichen Verbreiterung der ursprünglich erzeugten Schriftspur.

Diese abträgliche Erscheinung konnte weder durch die bekannte saure Harzleimung noch durch die neuere alkalische Leimung des Trägerpapiers vermieden werden. Auch übliche gängige Oberflächenbehandlungen des Trägerpapiers haben diesei Nachteil nicht abhelfen können.

Nichtreaktive Hydrophobierungsmittel, wie Wachsleime, Wachsemulsionen, Metallsalze von Fettsäuren, wie z. B. Stearinsäure, Esterwachse, oxidierte Polyethylene, Copolymerdispersionen und Dispersionen aus organischen Prepolymeren sind an sich bekannt und wurden in der Papiertechnik bisher hauptsächlich in Kombination mit verkleisterter Stärke in Leimflotten zur Anwendung in der Leimpresse innerhalb der Papiermaschine eingesetzt, s. auch die Literaturstelle "Handbuch der Papier- und Pappefabrikation", 1971, Seite 1282 ff. unter dem Stichwort Oberflächenleimung mit weiteren Literaturhinweisen. Derartigen Substanzen wird auch eine Sperrwirkung gegen Öle und Fette zugeschrieben.

Aus dem das Gebiet der druckempfindlichen Aufzeichnungspapiere betreffenden Stand der Technik sind auch Zwischenschichten für die Erreichung unterschiedlicher Ziele bekannt geworden.

Die EP-A-0 449 537 betrifft den Einsatz eines nichtfilmbildenden Kunststoffpigments zusammen mit einem Bindemittel und ggf. anorganischem Pigment in einer unterhalb der Mikrokapselschicht angeordneten Zwischenschicht. Damit soll eine verbesserte Bildintensität erzielt werden, bzw. bei gleichbleibender Intensität eine Verringerung der bilderzeugenden Substanzen möglich sein. Nach den Beispielen dieser Schrift kommt ein oberflächengeleimtes Papier - 5 g/m² Auftrag - zum Einsatz.

In der vorstehend genannten Schrift werden zum Stand der Technik noch aufgeführt:
GB-A-2 022 646
GB-A-1 535 654
GB-A-1 222 187
GB-A-1 274 667
GB-A-2 173 225

Von den vorstehend genannten Schriften betrifft die GB-A-2 022 646 ein druckempfindliches Aufzeichnungspapier, bei dem die Kugelschreiberbeschreibbarkeit der Mikrokapselschicht durch eine anorganisches Pigment und Bindemittel enthaltende Zwischenschicht verbessert sein soll. Hinsichtlich einer ggf. durchzuführenden Leimung fehlt eine Offenbarung.

Gemäß der GB-A-2 173 225 wird eine unterhalb der Mikrokapselschicht anzuordnende Zwischenschicht mit dem Ziel vorgeschlagen, eine bessere Übertragung des Kapselinhaltes zum Farbentlwickler zu bewirken, bzw. ein effektiveres Freisetzen des Kapselinhaltes zu ermöglichen, um weniger Mikrokapseln einsetzen zu müssen. Nach jener Erfindung wird die Aggregation der Mikrokapseln durch Zusatz eines Flockulierungsmittels zur Zwischenschicht vorgeschlagen, wobei als Flockulierungsmittel kationische Mittel, wie z. B. kationische Stärke, kationische Polymere und wasserlösliche kationische Verbindungen vorgesehen sind. Der Nachteil dieses Vorschlages besteht darin, daß die kationischen Verbindungen, um als Flockulierungsmittel wirksam werden zu können, in Lösung gehen müssen. Das geschieht durch den Auftrag der wäßrigen Mikrokapseldispersion auf die gebildete Zwischenschicht. Mit dem Rücklauf der überschüssigen Mikrokapselstreichfarbe gelangt jedoch auch kationische Substanz in den Streichfarbenbehälter und kann hier zur Flockulierung bzw. Instabilisierung der Streichfarbe führen. In gleicher Weise kann auch eine Instabilisierung des Streichfarbensumpfes nicht ausgeschlossen werden.

Sofern diese Schrift Hinweise auf die Art der durchzuführenden Leimung enthält, ist davon auszugehen, daß es sich um eine saure Leitung mit ihren bekannten Nachteilen handelt.

Zur Vermeidung der Vergilbung bei Einsatz von Holzschliff in Mikrokapseln aufweisenden Papieren wird gemäß der GB-A-1 535 654 die Ausbildung einer Zwischenschicht aus einem alkalischen Metallsulfit und Kaolin vorgeschlagen. Von diesem älteren Vorschlag ist eine Sperrwirkung gegenüber den Kernölen der Mikrokapseln nicht zu erwarten.

Gemäß der GB-A-1 274 667 wird eine mittels Leimpresse aufzubringende Präparation aus Stärke und Alginat vorgesehen, wobei durch die Zugabe von Aluminiumionen eine Unlöslichmachung des Alginats erfolgen soll. Aus der Erwähnung von Alaun ist auf eine saure Masseleimung zu schließen.

Schließlich sieht die GB-A-1 222 187 zur Vermeidung einer vorzeitigen Kapselzerstörung eine Latexschicht vor, unter der ggf. noch eine Schicht aus hydrophilem Polymer angeordnet sein kann. Als geeignete Latices werden Äthylenvinylacetat-Copolymere, Polyvinylchlorid und Polyvinylidenchlorid offenbart. Über Art und Umfang einer Leimung finden sich in dieser Schrift keine Hinweise.

Aufgabe der vorliegenden Erfindung ist es daher, ein druckempfindliches Aufzeichnungspapier zur Verfügung zu stellen, das die oben geschilderten Nachteile vermeidet und insbesondere einen besseren Sperreffekt gegen die derzeit bekannten und vorgeschlagenen Kernöle von Mikrokapseln besitzt.

Unter Kernölen werden dabei alle derzeit bekannten Lösungsmittel sowie deren Abmischungen mit Verschnittmitteln verstanden, insbesondere sind damit die organischen Paraffinderivate, Benzolderivate, Chlorkohlenwasserstoffe, Weißöle und vegetativen Öle gemeint, die dem einschlägigen Fachmann bekannt und geläufig sind.

Zur Lösung der Aufgabe dient ein druckempfindliches Aufzeichnungspapier, bei dem auf der Unterseite eine Schicht, die Mikrokapseln mit in Kernöl gelösten Leukofarbstoffen enthält, angeordnet ist, wobei das Trägerpapier in der Masse neutral oder alkalisch geleimt ist und das durch die Kombination der nachfolgenden Merkmale gekennzeichnet ist: das Trägerpapier weist einen pH-Wert des Heißwasserextrakts von 7,5 bis 9,5 und eine Ölsperre mit einem Öl-Adsorptionswert, gemessen nach Cobb-Unger, gemäß DIN 53 132 von < 10 g/m² auf, die aus einem mittels Oberflächenpräparation auf eine oder beide Seiten des Trägerpapiers aufgebrachten ölabweisenden geschlossenen Film aus filmbildenden Komponenten besteht, gebildet aus:
a) Natriumsalzen der Alginsäure, Stärke sowie Stärkeether und -ester, Celluloseether, wie Carboxymethylcellulose, Derivate von Guar, Gummi Arabicum, Xanthanderivate, Chitosan, gereinigte Hemmicellulosen und deren Derivate sowie teil- und hochverseifter Polyvinylalkohol oder einer Mischung dieser Komponenten, oder
b) aus Co-, Misch- oder Terpolymeren von Acrylsäureester-, Methacrylsäureester-, Styrol-, Butadien-, Styrol-Butadien-, Acrylnitril-, Polyisocyanat- und Polyurethanverbindungen oder
c) aus einer Abmischung aus Hydrokolloiden oder deren Derivaten und Kunststoffen auf Basis Co- oder Mischpolymerisaten von Acrylsäureester, Methacrylsäureester, Polycarbonaten, Butadien-Styrol-Colpolymerisaten, Acrylnitril-Styrol-Butadien-Copolymerisaten und/oder Polyurethanen.

Die Aufbringung der erfindungsgemäßen Ölsperre in Form einer geschlossenen Oberflächenpräparation kann in an sich bekannter Weise innerhalb der Papiermaschine mit üblichen Auftragsvorrichtungen wie Leimpresse oder Streicheinrichtung aufgebracht werden. Dabei wird aus den Bestandteilen der Imprägniersubstanz eine wässrige Lösung oder Suspension hergestellt und mit Hilfe von Walzen- oder Düsenauftrag auf der Oberfläche des Trägerpapiers ein gleichmäßiger wässriger Film erzeugt, der nach der Trocknung die gewünschte Oberflächenpräparation ergibt. Besonders geeignet zum Auftragen der Lösung oder wässrigen Suspension ist eine unter dem Namen "Speedsizer" bekanntgewordene Einrichtung.

Die vorstehend unter b) genannten Substanzen sind als wässrige Kunststoffdispersionen erhältlich und werden z. B. unter den Handelsnamen Basoplast, Baysynthol, Isovin oder Cyclopal KE vertrieben.

Die Polyisocyanate werden beispielsweise in der DE-A-42 11 480 und DE-A-42 26 110 beschrieben.

Besteht die Ölsperre aus einer Abmischung von natürlichen oder synthetischen Hydrokolloiden oder deren Derivaten und Kunststoffen auf Basis von Co- oder Mischpolymerisaten von Acrylsäureestern, Methacrylsäureestern, Polycarbonaten, Butadien-Styrol-Copolymerisaten, Acrylnitril-Styrol-Butadien-Copolymerisaten und/oder Polyurethanen, werden die guten Filmbildungseigenschaften der Hydrokolloide mit denen der Kunststoffe zwecks Erzielung einer besonders hohen Sperrwirkung gegen die Kernöle kombiniert. Ein weiterer Vorteil besteht darin, daß der gebildete Oberflächenfilm aufgrund des Kunststoffanteils eine gewisse Elastizität und Weichheit besitzt, die für die spätere Anwendung des druckempfindlichen Aufzeichnungspapiers von Bedeutung sein kann. Dies trifft insbesondere für den Endlosformularbereich zu, wo eine zu große Steifheit wegen der dann damit verbunden schlechteren Maschinengängigkeit unerwünscht ist.

Eine weitere bevorzugte Zusammensetzung der Ölsperre besteht aus einem Symplex aus kationischer Stärke und anionischem Alginat. Unter Symplex wird dabei das Reaktionsprodukt aus den beiden Bestandteilen verstanden, wenn diese in wässriger Lösung derart zusammengegeben werden, daß ein vollständiger Ladungsausgleich stattfindet und die ursprünglichen Kolloide als Coazervate oder Copräzipitate als Mikroflocke ausgefallen sind. Derartige Coazervate eignen sich ganz besonders zur Zugabe in der Masse, ein Einsatz zur Erzeugung eines Oberflächenfilms bleibt aber nicht ausgeschlossen.

Zur Erzeugung öl- und fettabweisender Ausrüstungen bei Textilien und Spezialpapieren für die Lebensmittelverpackung sind seit längerer Zeit fluorierte Kohlenwasserstoffverbindungen mit ausgezeichneten Eigenschaften bekannt geworden.

Derartige Verbindungen sind z.B. unter dem Handelsnamen "Scotchban" erhältlich. Ihr Einsatz war jedoch wegen des hohen Einstandspreises bisher auf wenige Spezialerzeugnisse beschränkt.

Es wurde nun überraschenderweise gefunden, daß eine Ölsperre Mit überragenden Eigenschaften für druckempfindliche Aufzeichnungspapiere zur Verfügung gestellt werden kann, wenn diese aus einer Abmischung von Polyvinylalkohol Mit einem Verseifungsgrad von 84 - 98% und einer fluorierten Kohlenwasserstoffverbindung besteht. Das Mischungsverhältnis von Polyvinylalkohol zu fluorierter Kohlenwaserstoffverbindung wird dabei im Bereich von 11 : 1 bis 9 : 3 gewählt. Eine derartige Mischung eignet sich insbesondere zur Erzeugung von ölabweisenden Oberflächenfilmen mit Hilfe einer Leimpresse oder eines Streichaggregates innerhalb der Papiermaschine, wobei der Oberflächenauftrag pro Seite zwischen 0,5 bis 2 g/m² atro gewählt wird.

Eine weitere Lösung der Aufgabe besteht schließlich darin, oberhalb des Trägerpapieres eine Ölsperre aus oleophoben Pigmenten anzuordnen. Zur Ausbildung der Ölsperre als Oberflächenbeschichtung genügt es, bei einer vorhandenen Leimpresse die Leimflotte mit diesen Pigmenten zu vermischen und in einer Menge von 3 bis 5 g/m² aufzutragen, wobei die Flotte 5 - 20% atro Pigment neben den an sich üblichen Oberflächenleimungs- und Bindemitteln enthält. Eine derartige Ölsperre kann gemäß der auf die Anmelderin zurückgehenden DE-C-30 36 551 erhalten werden. Dabei wird mit filmbildenden Tonen auf Montmorillonit-Basis eine Faserumhüllung erreicht, die eine hervorragende Sperrwirkung gegen die Kernöle besitzt.

Die filmbildenden Tone sind dabei alkalisch aktiviert und weisen einen bis zu 40 % betragenden Anteil an Magnesiumionen, Rest Natriumionen, auf. Die Herstellung derartiger Tone geschieht wie folgt:

In eine 8 %ige vordispergierte Calciumbentonitsuspension werden 1,5 Gew.% NaOH und 7 Gew.% MgSO₄ zudosiert. Es stellt sich eine hohe Viskosität ein, welche als Zeichen für eine gute Aktivierung gilt. Aus 6 %iger Lösung wird ein Polyäthylenglykol mit einem Molekulargewicht von 20.000 zugegeben, die Zusatzmenge beträgt 18 Gew.%, bezogen auf atro aktivierten Bentonit.

Derartig aktivierte Bentonite werden ggf. unter Zuhilfenahme eines zusätzlichen Bindemittels, wie Stärke, modifizierte Stärke, Latexbinder oder andere dem Fachmann geläufige Binder mittels einer Leimpresse oder einer Streicheinrichtung als Oberflächenpräparation auf ein in der Masse alkalisch vorgeleimtes Papier aufgetragen.

Neben den aktivierten Bentoniten haben sich auch Koazervate aus anorganischem Pigment und einem hochmolekularen Polymer gemäß der DE-A-40 15 252 oder organophile Schichtsilikate gemäß der DE-A-41 37 091 bewährt, wobei diese zwecks Erhalt der Olsperre als Oberflächenpräparation aufgetragen werden. Zur weiteren Verdeutlichung dienen die nachfolgenden Beispiele:

### Zusammensetzung des Trägerpapiers:

Aus einer Mischung aus 61,7 % gemahlenem Laubzellstoff, 26,4 % gemahlenem Nadelzellstoff, 6,8 % gemahlenem CaCO₃-Füllstoff und 3,1 % Alkyl-Keten-Dimer-Leim, alle Angaben bezogen auf atro Farbstoff, wird auf der Papiermaschine bei einem pH-Wert von 7,5 bis 8,5 ein Trägerpapier mit einer Flächenmasse von 41,5 g/m² hergestellt. Das Papier weist einen Leimungsgrad gemäß DIN 53 132 von 12 bis 18 auf.

Das Papier wird durch Präparation der Oberfläche mit einer Ölsperre versehen. Die Wirkung der Ölsperre wird nach der Methode Cobb-Unger analog DIN 53 132 durch Messung der Aufnahme von Olivenöl bestimmt.

Die Versuche sind in der Tabelle zusammengefaßt.

## Patentansprüche

1. Druckempfindliches Aufzeichnungspapier, bei dem auf der Unterseite eine Schicht, die Mikrokapseln mit in Kernöl gelösten Leukofarbstoffen enthält, angeordnet ist, wobei das Trägerpapier in der Masse neutral oder alkalisch geleimt ist, gekennzeichnet durch die Kombination der nachfolgenden Merkmale: das Trägerpapier weist einen pH-Wert des Heißwasserextrakts von 7,5 bis 9,5 und eine Ölsperre mit einem Öl-Adsorptionswert, gemessen nach Cobb-Unger, gemäß DIN 53 132 von < 10 g/m² auf, die aus einem mittels Oberflächenpräparation auf eine oder beide Seiten des Trägerpapiers aufgebrachten ölabweisenden geschlossenen Film aus filmbildenden Komponenten besteht, gebildet aus:
a) Natriumsalzen der Alginsäure oder deren Derivaten, Stärke, Stärkeether, Stärkeester, Celluloseether, wie Carboxymethylcellulose, Guarderivaten, Gummi Arabicum, Chitosan, Xanthanderivaten, teil- und hochverseiftem Polyvinylalkohol, gereinigter Hemicellulose und deren Derivaten oder einer Mischung dieser Komponenten, oder
b) aus Co-, Misch- oder Terpolymeren von Acrylsäureester-, Methacrylsäureester-, Styrol-, Butadien-, Styrol-Butadien-, Acrylnitril-, Polyisocyanat- und Polyurethanverbindungen oder
c) aus einer Abmischung aus Hydrokolloiden oder deren Derivaten und Kunstostoffen auf Basis Co- oder Mischpolymerisaten von Acrylsäureester, Methacrylsäureester, Polycarbonaten, Butadien-Styrol-Colpolymerisaten, Acrylnitril-Styrol-Butadien-Copolymerisaten und/oder Polyurethanen.

2. Druckempfindliches Aufzeichnungspapier nach Anspruch 1, dadurch gekennzeichnet, daß die Ölsperre aus einem Symplex aus kationischer Stärke und anionischem Alginat und/oder Celluloseether besteht.

3. Druckempfindliches Aufzeichnungspapier, bei dem auf der Unterseite eine Schicht, die Mikrokapseln mit in Kernöl gelösten Leukofarbstoffen enthält, angeordnet ist, wobei das Trägerpapier in der Masse neutral oder alkalisch geleimt ist, gekennzeichnet durch die Kombination der nachfolgenden Merkmale: das Trägerpapier weist einen pH-Wert des Heißwasserextrakts von 7,5 bis 9,5 und eine Ölsperre mit einen Öl-Adsorptionswert, gemessen nach Cobb-Unger, gemäß DIN 53 132 von < 10 g/m² auf, bestehend aus einer auf eine oder beide Seiten des Trägerpapiers aufgebrachten ölabweisenden Oberflächenpräparation aus Polyvinylalkohol eines Verseifungsgrades von 84 bis 98 %, der mit einer fluorierten Kohlenwasserstoffverbindung im Verhaltnis von 11:1 bis 9:3 abgemischt ist.

4. Druckempfindliches Aufzeichnungspapier, bei dem auf der Unterseite eine Schicht, die Mikrokapseln mit in Kernöl gelösten Leukofarbstoffen enthält, angeordnet ist, wobei das Trägerpapier in der Masse neutral oder alkalisch geleimt ist, gekennzeichnet durch die Kombination der nachfolgenden Merkmale: das Trägerpapier weist einen pH-Wert des Heißwasserextrakts von 7,5 bis 9,5 und eine Ölsperre mit einem Öl-Adsorptionswert, gemessen nach Cobb-Unger, gemäß DIN 53 132 von < 10 g/m² auf, die aus einen mittels Oberflächenpräparation auf eine oder beide Seiten des Trägerpapiers aufgebrachten ölabweisenden geschlossenen Film besteht, gebildet aus:
a) filmbildenden Tonen auf Montmorillonitbasis, ggf. in Abmischung mit einem Bindemittel oder
b) Koazervaten aus anorganischem Pigment und einem hochmolekularen Polymer oder
c) organophilen Schichtsilikaten.

## Claims

1. Pressure-sensitive recording paper, on the underside of which there is arranged a layer that contains micro-capsules having leuco dyes that are dissolved in kernel oil, the carrier paper being beater sized in neutral or alkaline conditions, characterised by the combination of the following features:
the hot water extract of the carrier paper has a pH value of from 7.5 to 9.5 and the carrier paper has an oil barrier having an oil adsorption value, measured according to Cobb-Unger, in accordance with DIN 53 132, of < 10 g/m², which oil barrier consists of an oil-repelling sealed film, consisting of film-forming components, that is applied by means of surface preparation to one or both sides of the carrier paper and comprises:
a) sodium salts of alginic acid or derivatives thereof, starch, starch ethers, starch esters, cellulose ethers, such as carboxymethylcellulose, guar derivatives, gum arabic, chitosan, xanthan derivatives, partially and highly saponified polyvinyl alcohol, purified hemicellulose and derivatives thereof or a mixture of those components, or
b) copolymers, mixed polymers or terpolymers of acrylic acid ester, methacrylic acid ester, styrene, butadiene, styrene/butadiene, acrylonitrile, polyisocyanate and polyurethane compounds, or
c) an admixture of hydrocolloids or derivatives thereof and synthetic materials based on copolymerisates or mixed polymerisates of acrylic acid esters, methacrylic acid esters, polycarbonates, butadiene/styrene copolymerisates, acrylonitrile/styrene/butadiene copolymerisates and/or polyurethanes.

2. Pressure-sensitive recording paper according to claim 1, characterised in that the oil barrier consists of a simplex of cationic starch and anionic alginate and/or cellulose ether.

3. Pressure-sensitive recording paper, on the underside of which there is arranged a layer that contains micro-capsules having leuco dyes that are dissolved in kernel oil, the carrier paper being beater sized in neutral or alkaline conditions, characterised by the combination of the following features:
the hot water extract of the carrier paper has a pH value of from 7.5 to 9.5 and the carrier paper has an oil barrier having an oil adsorption value, measured according to Cobb-Unger, in accordance with DIN 53 132, of < 10 g/m², which oil barrier consists of an oil-repelling surface preparation, applied to one or both sides of the carrier paper, of polyvinyl alcohol of a degree of saponification of from 84 to 98% that is admixed with a fluorinated hydrocarbon compound in a ratio of from 11:1 to 9:3.

4. Pressure-sensitive recording paper, on the underside of which there is arranged a layer that contains micro-capsules having leuco dyes that are dissolved in kernel oil, the carrier paper being beater sized in neutral or alkaline conditions, characterised by the combination of the following features:
the hot water extract of the carrier paper has a pH value of from 7.5 to 9.5 and the carrier paper has an oil barrier having an oil adsorption value, measured according to Cobb-Unger, in accordance with DIN 53 132, of < 10 g/m², which oil barrier consists of an oil-repelling sealed film that is applied by means of surface preparation to one or both sides of the carrier paper and comprises:
a) montmorillonite-based film-forming clays optionally in admixture with a binder or
b) coacervates of inorganic pigment and a polymer of high molecular weight, or
c) organophilic layered silicates.

## Revendications

1. Papier d'enregistrement sensible à la pression, dans lequel est disposée, sur le côté inférieur, une couche contenant des micro-capsules avec des leuco-colorants dissous dans une huile, le papier support ayant été encollé dans la masse en milieu neutre ou alcalin, caractérisé par la combinaison des caractéristiques suivantes : le pH d'un extrait à l'eau chaude du papier support vaut de 7,5 à 9,5, et le papier support comporte une couche-barrière de rétention d'huile dont l'indice d'adsorption d'huile, mesuré d'après Cobb-Unger selon la norme DIN 53 132, est inférieur à 10 g/m² et qui est formée par un film étanche oléofuge, déposé au moyen d'une préparation de surface sur un côté ou sur les deux côtés du papier support et constitué de composants filmogènes, obtenu à partir de :
a) alginates de sodium ou leurs dérivés, amidon, éthers d'ami-don, esters d'amidon, éthers de cellulose comme la carboxyméthylcellulose, dérivés de guar, gomme arabique, chitosane, dérivés de xanthane, poly(alcool vinylique) partiellement ou hautement saponifié, hémicellulose purifiée, ou leurs dérivés, ou un mélange de ces composants, ou
b) copolymères, terpolymères ou mélange de polymères de composés de type ester acrylate, ester méthacrylate, styrène, butadiène styrène-butadiène, acrylonitrile, polyisocyanate et polyuréthane, ou
c) un mélange d'hydrocolloïdes ou de dérivés d'hydrocolloïdes et de matières synthétiques à base de copolymères ou de mélanges de polymères d'esters acrylates ou d'esters méthacrylates, de polycarbonates, de copolymères sryrène-butadiène, de copolymères acrylonitrile-styrène-butadiène et/ou de polyuréthanes.

2. Papier d'enregistrement sensible à la pression, conforme à la revendication 1, caractérisé en ce que la couche-barrière de rétention d'huile est constituée d'un simplex d'amidon cationique et d'alginate anionique et/ou d'éther de cellulose.

3. Papier d'enregistrement sensible à la pression, dans lequel est disposée, sur le côté inférieur, une couche contenant des micro-capsules avec des leuco-colorants dissous dans une huile, le papier support ayant été encollé dans la masse en milieu neutre ou alcalin, caractérisé par la combinaison des caractéristiques suivantes : le pH d'un extrait à l'eau chaude du papier support vaut de 7,5 à 9,5, et le papier support comporte une couche-barrière de rétention d'huile dont l'indice d'adsorption d'huile, mesuré d'après Cobb-Unger selon la norme DIN 53 132, est inférieur à 10 g/m² et qui est formée par une préparation de surface oléofuge, déposée sur un côté ou sur les deux côtés du papier support et constituée d'un poly(alcool vinylique) saponifié à un degré de 84 à 98 % et mélangé, en des proportions de 11/1 à 9/3, avec un composé de type hydrocarbure fluoré.

4. Papier d'enregistrement sensible à la pression, dans lequel est disposée, sur le côté inférieur, une couche contenant des micro-capsules avec des leuco-colorants dissous dans une huile, le papier support ayant été encollé dans la masse en milieu neutre ou alcalin, caractérisé par la combinaison des caractéristiques suivantes : le pH d'un extrait à l'eau chaude du papier support vaut de 7,5 à 9,5, et le papier support comporte une couche-barrière de rétention d'huile dont l'indice d'adsorption d'huile, mesuré d'après Cobb-Unger selon la norme DIN 53 132, est inférieur à 10 g/m² et qui est formée par un film étanche oléofuge, déposé au moyen d'une préparation de surface sur un côté ou sur les deux côtés du papier support et constitué
a) d'une argile filmogène à base de montmorillonite, éventuellement mélangée avec un liant ou
b) d'un coacervat de pigment minéral et de haut polymère, ou
c) d'un silicate feuilleté organophile.
